# EUROPÄISCHE PATENTSCHRIFT

(11) **EP 0 702 116 B1**
(45) Veröffentlichungstag und Bekanntmachung des Hinweises auf die Patenterteilung: **09.01.2002**
(21) Anmeldenummer: 95114351.0
(22) Anmeldetag: 13.09.1995
(51) Int. Cl.: E04C 2/04, B28B 23/00

(54) **Verfahren zur Herstellung einer mit beschichtetem Glasvlies kaschierten Gipsbauplatte**
Method for producing plasterboard with a coated glass fiber mat
Méthode de production d'une plaque de plâtre recouvert d'une feuille en fibre de verre revêtu

(30) Priorität: 15.09.1994 DE 4432791; 29.07.1995 DE 19527858
(43) Veröffentlichungstag der Anmeldung: 20.03.1996
(73) Patentinhaber: Gebr. Knauf Westdeutsche Gipswerke, D-97346 Iphofen (DE)
(72) Erfinder: Martin, Jürgen, D - 97355 Kleinlangheim (DE); Peter, Anton, Dipl. Ing., D - 97346 Iphofen (DE)
(74) Vertreter: Böhme, Volker, Dipl.-Ing.

(56) Entgegenhaltungen:
- EP-A- 0 095 943
- AU-A- 5 170 773
- DE-B- 1 033 123
- US-A- 3 993 822

## Beschreibung

Die Erfindung betrifft ein Verfahren zur Herstellung einer mit beschichtetem Glasvlies kaschierten Gipsbauplatte, bei dem eine Bahn von beschichtetem Glasvlies vorgesehen wird, das von einem Glasvlies und einer trockenen Beschichtungsmasse gebildet ist, die eine Beschichtung bildet und in das Glasvlies eingedrungen ist, und bei dem die sich waagerecht weiterbewegende Bahn von beschichtetem Glasvlies auf der unbeschichteten Seite mit einem Strang von abbindefähiger Gipskernmasse versehen wird, die in das Glasvlies eindringt und auf dem Glasvlies einen abbindefähigen Plattenkern bildet, wobei die in das Glasvlies eindringende abbindefähige Gipskernmasse beim Auflaufen auf die Bahn eine eingestellte Breikonsistenz aufweist und das beschichtete Glasvlies zwei in der Bahnebene liegende Randstreifen bildet und wobei an der fertigen Gipsbauplatte die Beschichtung samt Glasvlieslage an dem Plattenkern an jeder Stelle über die Plattenebene hin mit einer rechtwinkelig zur Plattenebene gemessenen Abhebefestigkeit gehalten ist.

Nach dem Ausführungsbeispiel des erfindungsgemäßen Verfahrens laut Anspruch 8 ist hergestellt eine Gipsbauplatte, die sich in einem unverarbeiteten Zustand befindet und der Beschichtungsmasse ist ein bestimmtes Abbindeverhalten zugeordnet.

Ein Verfahren dieser Art ist mit der Ausnahme bekannt (DE-A-20 08 744), daß das beschichtete Glasvlies von einem Glasvlies und einer abziehbaren Papierbeschichtung gebildet ist. Es ist aber auch bekannt (DE-A-39 37 433), bei der Herstellung von Gipsbauplatten ein beschichtetes Glasvlies vorzusehen, das von einem Glasvlies und einer trockenen Beschichtungsmasse gebildet ist, die z.B. eine Gipsbeschichtung bildet und in das Glasvlies eingedrungen ist. Die nach diesem Verfahren hergestellte Gipsbauplatte ist von Vorteil, weil eine nachträgliche Verspachtelung der Oberfläche der Gipsbauplatte entfällt und sich diese Oberfläche der fertigen Gipsbauplatte unmittelbar mit Dispersionsfarbe, Tapeten, Fliesen oder Platten belegen läßt. Vorteilhafterweise ist das mit der trockenen Beschichtungsmasse beschichtete Glasvlies beim Belegen mit dem Strang von abbindefähiger Gipskernmasse trocken und kann die Herstellungsanlage nicht durch Gipskernmasse verschmutzen, da durch das Glasvlies keine solche Gipskernmasse hindurchdringen kann.

Bei den bekannten (DE-A-20 08 744, DE-C-39 37 433) Verfahren der eingangs genannten Art ist nicht angegeben, daß die eindringende, nicht abgebundene Gipskernmasse mit der eingedrungenen Beschichtungsmasse in dem Glasvlies in Berührung kommt. Wenn eine nach dem Verfahren der eingangs genannten Art hergestellte Gipsbauplatte für die Praxis brauchbar sein soll, dann ist die Güte des Verbundes von der Beschichtung bis zum Plattenkern wichtig. Die Güte des Verbundes läßt sich durch die Abhebefestigkeit beschreiben, die angibt, mit welcher Kraft/Fläche an einer an die Beschichtung angeklebten Meßscheibe gezogen wird, bis eine Zerstörung des Verbundes erfolgt. Gemäß Versuchen mit der nach dem bekannten Verfahren der eingangs genannten Art hergestellten Gipsbauplatte ist eine Abhebefestigkeit von 0,1 N/mm² für den praktischen Gebrauch der Gipsbauplatte nicht ausreichend. Es kommt insbesondere zu Delaminationen bzw. inneren Spaltungen in der Glasvlieslage, was besonders beim Aufbringen schwerer Beschichtungen wie schweren Papier- oder Textiltapeten oder keramischen Fliesen von erheblichem Nachteil ist. Zur Behebung dieses Nachteils bleibt nichts anderes übrig, als die Oberfläche mit einer geeigneten Spachtelmasse in dünner Konsistenz so zu überspachteln, daß diese tief in das Vlies eindringt und so eine Verfestigung der Oberfläche und eine verbesserte Bindung zum Gipskern bewirkt. Dies bedeutet einen zusätzlichen kostenintensiven Arbeitsgang auf der Baustelle.

Eine Aufgabe der Erfindung ist es daher, ein Verfahren der eingangs genannten Art zu schaffen, bei dem eine möglichst flächendeckende Berührung der in das Glasvlies eindringenden abbindefähigen Gipskernmasse mit der in das Glasvlies eingedrungenen trockenen Beschichtungsmasse gegeben ist. Das erfindungsgemäße Verfahren ist, diese Aufgabe lösend, dadurch gekennzeichnet, daß die Breikonsistenz der abbindefähigen Gipskernmasse auf einen Ausbreitungsdurchmesser von mindestens 240 mm und höchstens 320 mm eingestellt ist, wobei der Ausbreitungsdurchmesser derjenige eines Gipskernmassehaufens ist, der sich aus einem, einen größeren Durchmesser von 101 mm, eine Höhe von 80 mm und einen kleineren Durchmesser von 80 mm aufweisenden Kegelstumpf von abbindefähiger Gipskernmasse aus Naturgips nach einem Fall über 200 mm oder aus REA-Gips nach einem Fall über 125 mm ergibt, wobei der Fall 15 sec nach dem Auflaufen auf die Bahn erfolgt, und daß an dem mit dem Strang von abbindefähiger Gipskernmasse versehenen beschichteten Glasvlies an mindestens zwei in Weiterbewegungsrichtung Abstand voneinander aufweisenden Rüttelstellen quer über die Bahnebene des Glasvlieses bis zu einer Berührung von Kernmasse und Beschichtungsmasse gerüttelt wird, das Ganze derart, daß die Abhebefestigkeit der fertigen Gipsbauplatten mindestens 0,15 N/mm² beträgt. REA-Gips ist in Rauchgasentschwefelungsanlagen anfallender gips.

Mit dem erfindungsgemäßen Verfahren wird eine flächig nahezu durchgehende, fast ununterbrochenen vollständige Berührung der eingedrungenen trockenen Beschichtungsmasse und der eindringenden Gipskernmasse erreicht. Dies ist von den Rüttelmaßnahmen abhängig, die auch für eine gleichmäßige Verteilung der zugeführten Stränge von abbindefähiger Gipskernmasse sorgen. An den wesentlichen Randstreifen des Glasvlieses ist das Eindringen der Gipskernmasse in das Glasvlies gefördert. Aufgrund der Rüttelmaßnahmen kann die Breikonsistenz der Gipskernmasse bei einem Ausbreitungsdurchmesser von höchstens 320 mm gehalten werden, so daß die Gipskernmasse relativ wenig überschüssiges Wasser enthält, das nachträglich entfernt werden muß.

Im Rahmen der Erfindung wird also auch bei den Randstreifen die erwünschte Abhebefestigkeit von mindestens 0,15 N/mm² erzeugt, wozu spezielle Maßnahmen vorgesehen werden. Dadurch weist die erfindungsgemäß hergestellte Gipsbauplatte eine sehr gute Kantenfestigkeit auf. Durch das Rütteln quer über die gesamte Breite der Bahnebene werden die Kanten in vielen Fällen ausreichend gut ausgebildet und auch in den Randstreifen die erwünschte Abhebefestigkeit erreicht.

Eine günstige Ausführungsform liegt vor, wenn der Strang von abbindefähiger Gipskernmasse aufgebracht wird, indem von einem Hauptmischer über einen mittigen Auslauf Brei auf die Bahn gebracht wird und von einem Kantenmischer über je einen seitlichen Auslauf im Bereich der beiden Randstreifen Brei auf die Bahn gebracht wird. Die auf die Randstreifen abgestellte Zugabe von Masse bzw. Brei bewirkt, daß bereits beim ersten Querrüttler auch im Bereich der Randstreifen die Gipskernmasse in das Glasvlies in dem Ausmaß hineingebracht wird, daß die Abhebefestigkeit von mindestens 0,15 N/mm² erreicht wird.

Die Gipsbauplatten-Herstellungsanlage hat in diesem Fall eine Formstation, die aus einem Hauptmischer und einem Kantenmischer besteht. Im Hauptmischer wird z.B. aus Stuckgips, Wasser, Schaummittel und Additiven pastöser Gipsbrei hergestellt, der aus einem mittigen Auslauf auf die vom beschichteten Glasvlies gebildete Bahn fließt. Ein Teil des Gipsbreis wird aus dem Hauptmischer direkt abgezweigt und dem Kantenmischer zugeleitet. In diesem wird der Schaum weitgehend zerschlagen. Der so modifizierte Kantengipsbrei hat eine höhere Rohdichte und höhere Festigkeit als der Gipsbrei aus dem Hauptmischer. Er wird über dünne Auslaufschläuche direkt in die Kantenbereiche der Randstreifen geleitet, deren Breite etwa 6-12 cm beträgt.

Besonders zweckmäßig und vorteilhaft ist es aber auch, wenn an einer nachfolgenden Rüttelstelle zusätzlich an den beiden in der Bahnebene liegenden Randstreifen des beschichteten Glasvlieses gerüttelt wird. Falls durch die beiden Querrüttelstellen in den Randbereichen Gipskernmasse nicht ausreichend tief in das Glasvlies eingedrungen sein sollte, dann wird dieses ausreichend tiefe Eindringen bei den Randbereichen durch die Randstreifenrüttler bewirkt.

Eine weitere günstige Ausführungsform liegt vor, wenn der Strang von abbindefähiger Gipskernmasse von oben mit einer oberen Bahn von beschichtetem Glasvlies belegt wird, das von einem Glasvlies und einer trockenen Beschichtungsmasse gebildet ist, die eine Beschichtung bildet und in das Glasvlies eingedrungen ist, und daß an mindestens einer oberen Rüttelstelle quer über die Bahnebene des oberen Glasvlieses gerüttelt wird. Auf diese einfache Weise wird auch für ein oberes beschichtetes Glasvlies sichergestellt, daß es mit der übrigen Gipsbauplatte an jeder Stelle über die Plattenebene hin mit einer rechtwinkelig zur Plattenebene gemessenen Abhebefestigkeit von mindestens 0,15 N/mm² zusammenhält. Für die Randstreifen sind insoweit keine besonderen Maßnahmen nötig.

An den mindestens zwei unteren Quer-Rüttelstellen sind z.B. zwei voneinander getrennte stangenartige Querrüttler vorhanden oder ein einziger, gemeinsamer tischartig länglicher Querrüttler. Auch die obere Rüttelstelle kann von einem stangenartigen oder einem tischartig länglichen Querrüttler gebildet sein. Das Rütteln läßt sich durch rotierende Mehrkanteisen bewirken, die eine Vibration auf das beschichtete Glasvlies ausüben oder durch eine Rüttelplatte.

Eine besonders zweckmäßige und vorteilhafte Ausführungsform der Erfindung liegt vor, wenn an der Bahn von beschichtetem Glasvlies an dessen Unterseite quer über die Bahn Luft aus dem von Beschichtungsmasse freien Bereich des Glasvlieses abgesaugt wird. Es wird durch die poröse Beschichtungsmasse hindurch Luft aus den Poren des Glasvlieses abgesaugt, so daß die Gipskernmasse besser nachdringen kann.

In der Regel weist die Bahn von beschichtetem Glasvlies über die Randstreifen überstehende Umschlagbereiche auf, die anschließend an die Randstreifen mittels einer Führungsschiene um einen Knickwinkel hochgeklappt werden, um ein unerwünschtes seitliches Austreten der relativ flüssigen Gispkernmasse zu verhindern. Der Knickwinkel im Bereich des Rüttelns beträgt z.B. 30°. Besonders zweckmäßig und vorteilhaft ist es, wenn die Bahn von beschichtetem Glasvlies über die Randstreifen überstehende Umschlagbereiche bildet, die anschließend an den Randstreifen mittels einer Führungsschiene um einen Knickwinkel hochgeklappt werden, und wenn das Hochklappen im Bereich der unteren, sich quer erstreckenden Rüttelstellen um 90° erfolgt. Auf diese Weise kann sich die Gipskernmasse im Bereich der Randstreifen der Wirkung des Rüttelns nicht entziehen, indem sie z.B. nicht über die hochgeklappten Umschlagbereiche überlaufen kann.

Bei der erfindungsgemäß hergestellten Gipsbauplatte berühren einander die Kernmasse und die Beschichtungsmasse in der Glasvlieslage nahezu flächig durchgehend. Die Trennfläche zwischen dem Kernmasse-Bereich und dem Beschichtungsmasse-Bereich ist teilweise von Vliesfasern gebildet, so daß in diesen Flächenteilen eine Berührung von Kernmasse und Beschichtungsmasse nicht stattfinden kann. Außerdem ist der Gipskörper des Kerns durch den üblichen Zusatz an Luftporenbildnern und durch das Verdampfen des überschüssigen Anmachwassers während des Trocknens porös. Insofern ist es wenig hilfreich, das Ausmaß der Berührung zwischen Kernmasse und Beschichtungsmasse durch Anteile einer Trennfläche zwischen Kernmasse-Bereich und Beschichtungsmasse-Bereich anzugeben. Das Ausmaß der Berührung wird daher durch die Abhebefestigkeit beschrieben.

Bei der Gipsbauplatte ist also die Kernmasse mit der Beschichtungsmasse derart flächig in Berührung gebracht, daß die innere Festigkeit des Systems ausgedrückt durch die Abhebefestigkeit an jeder Stelle mindestens 0,15 N/mm² beträgt. Besonders zweckmäßig und vorteilhaft ist es, wenn die Breikonsistenz derart eingestellt wird und derart gerüttelt wird, daß eine mittlere Abhebefestigkeit von mindestens 0,2 N/mm² gegeben ist. Bei diesen Grenzwerten der Abhebefestigkeit bewährt sich die Erfindung in der Praxis besonders gut.

Die abbindefähige Kernmasse besteht aus Calciumsulfat-Halbhydrat, Wasser, Zusätzen und Verflüssiger. Die Einstellung der Konsistenz des Gipsbreies erfolgt z.B. durch Variation des Wasser-Gips-Verhältnisses und/oder durch Zugabe von Verflüssigern, Verzögerern und/oder Beschleunigern. Die bei dem erfindungsgemäßen Verfahren vorgesehene Breikonsistenz ist nicht durch die vorgesehene Meßmethode bzw. durch die angegebene Bemessungsgröße "Ausbreitungsdurchmesser" beschränkt, sondern kann auch nach anderen Meßmethoden bestimmt werden bzw. durch andere Bemessungsgrößen wiedergegeben werden. Wichtig ist, daß es sich hier um die Breikonsistenz der eben auf die Bahn gebrachten Gipskernmasse handelt und daß die Bemessungsgröße innerhalb einer bestimmten maximalen Zeitspanne nach der Entnahme der zu untersuchenden Gipskernmasse bestimmt ist.

Das erfindungsgemäße Verfahren läßt sich an sich mit allen geeignete Beschichtungsmassen durchführen, wie sie z.B. in der DE-A-39 37 433 angegeben sind. Durch das erfindungsgemäße Verfahren ist bei der Gipsbauplatte ein Glasfaserabrieb an Bearbeitungsstellen fast völlig vermieden. Die Beschichtungsmasse ist zäh und fest und gibt keine Vliesfasern frei. Da die Kernmasse nahezu flächig durchgehend mit der Beschichtungsmasse in Berührung gebracht ist, gibt es keine Vliesfasern mehr, die nicht von Masse umhüllt sind. Die praktisch abriebfreie Oberfläche macht die neuartige Gipsbauplatte auch für die Bekleidung von Lüftungsschächten und Kabelkanälen geeignet ist. Das Ausmaß der Durchdringung der Glasvlieslage mit Kernmasse bzw. der Anlage von Kernmasse an Beschichtungsmasse läßt sich durch die verbesserte Abhebefestigkeit an jeder Stelle der Gipsbeschichtung angeben. Außerdem hat die vorliegende Gipsbauplatte ausgezeichnete Beschichtungseigenschaften, sodaß auch schwere Beschichtungsmaterialien einen festen und dauerhaften Verbund mit der Platte eingehen, ohne daß vorheriges Verspachteln oder eine andere aufwendige Behandlung der Oberfläche erforderlich wäre.

Unabhängig davon, wie tief die Beschichtungsmasse in die Glasvlieslage eingedrungen ist, ist dafür gesorgt, daß die Kernmasse so tief in die Glasvlieslage eingedrungen ist, daß die erwünschte durchgehende Berührung von Beschichtungsmasse und Kernmasse gegeben ist. Hierdurch ist auch eine Verbesserung der Abhebefestigkeit durch Verminderung der Gefahr von Spaltungen der Glasvlieslage gegeben. Es ist eine an sich bekannte (GB-A-2 053 779) Technik, eine Gipsbauplatte so herzustellen, daß die Kernmasse in die Glasvlieslage mehr oder weniger weit eingedrungen ist. Bei der erfindungsgemäß hergestellten Gipsbauplatte ist die Kernmasse in die Glasvlieslage soweit eingedrungen, daß sie in durchgehenden Kontakt mit der schon vorher vorhandenen eingedrungenen Beschichtungsmasse gekommen ist.

Die Verbundgüte wird besonders dadurch erhöht, daß das Calciumsulfat der Beschichtungsmasse als Keimbildner für die Gipsbildung der Kernmasse dient. Dadurch entsteht an der Verbindungsstelle zwischen Kernmasse und Beschichtung ein gerichtetes Aufwachsen einer Gipsschicht, die äußerst haftverbessernd wirkt (Epitaxie).

Die langsame Abbindegeschwindigkeit ist im Rahmen der Erfindung in der Regel gegeben, wenn bei der angemachten Beschichtungsmasse der Versteifungsbeginn nach DIN 1168 mindestens 1,5 Std und maximal 6 Std beträgt. Besonders zweckmäßig und vorteilhaft ist es, wenn der Versteifungsbeginn der Beschichtungsmasse mindestens 2,5 Std und/oder maximal 5 Std beträgt. In diesem Abbindezeit-Bereich bewährt sich die Erfindung in der Praxis besonders gut.

Das Calciumsulfat der noch nicht verarbeiteten Gipsbauplatte liegt in nicht oder fast nicht abgebundenem Zustand vor; der Rehydratationsgrad der Beschichtungsmasse ist < 5%, d.h. daß sich maximal 5% des zunächst beim Anmachen vorgesehenen Calciumsulfats in Calciumsulfat-Dihydrat umgewandelt haben. In der Regel ist jedoch das Calciumsulfat der Beschichtungsmasse bis auf einen Rehydratationsgrad von maximal 2% nicht abgebunden.

Bei der Gipsbauplatte ist also die Kernmasse mit der Beschichtungsmasse derart flächig in Berührung gebracht, daß die innere Festigkeit des Systems ausgedrückt durch die Abhebefestigkeit an jeder Stelle mindestens 0,15 N/mm² beträgt. Besonders zweckmäßig und vorteilhaft ist es, wenn eine mittlere Abhebefestigkeit von mindestens 0,20 N/mm² gegeben ist. Bei diesem Grenzwert der Abhebefestigkeit bewährt sich die erfindungsgemäße Platte in der Praxis besonders gut.

Besonders zweckmäßig und vorteilhaft ist es, wenn die Beschichtungsmasse Calciumsulfat-Halbhydrat ist und Zusätze enthält, die eine langsame Abbindegeschwindigkeit des Calciumsulfat-Halbhydrats bewirken. Bei der Verwendung von Calciumsulfat-Halbhydrat wird durch die Zugabe der Zusätze erreicht, daß die Beschichtungsmasse der Gipsbauplatte nicht oder fast nicht abgebunden ist.

In der Regel ist das Calciumsulfat-Halbhydrat erbrannter Stuckgips. Für die langsame Abbindegeschwindigkeit sind auf jeden Fall Zusätze in Form von Verzögerern zugegeben. Zu geeigneten Verzögerern gehören z.B. Zitronensäure und Eiweißhydrolysate.

Besonders zweckmäßig und vorteilhaft ist es, wenn die Beschichtungsmasse beim Anmachen, unabhängig vom zugegebenen Wasser, folgende Zusammensetzung aufweist: 60-95 Gew.% Stuckgips, 0,01-1 Gew.% Celluloseether, 0,03-0,5 Gew.% Verzögerer, 0,05-1,0 Gew.% Verflüssiger. Besonders vorteilhaft ist es dabei, wenn die Beschichtungsmasse bis zu 25 Gew.% Kalksteinmehl und/oder bis zu 5 Gew.% PVAC-Dispersion enthält. Mit einer solchen Beschichtungsmasse werden die Vliesfasern in der Platte besonders gut gehalten und ist die Glasfaser-Abriebfestigkeit besonders gut gegeben. Das Kalksteinmehl ist ein Füllstoff. Der Verflüssiger ist z.B. Ligninsulfonat, ein Naphtalinsulfonsäure-Kondensationsprodukt oder ein Melaminharz.

Eine besonders zweckmäßige und vorteilhafte Ausführungsform der Erfindung besteht weiterhin darin, daß das Calciumsulfat ein Calciumsulfat-Anhydrit ist, der feinkörnig mit einer Korngröße < 200 µm, vorzugsweise < 63 µm ist und teilweise abbindefähig ist. Dieser spezielle Anhydrit läßt sich im vorliegenden Fall als Gipsbeschichtung der Glasvlieslage vorsehen. Dieser Anhydrit besitzt ein vorteilhaftes Eindringvermögen in die Vliesoberfläche und bildet mit Bindemittel und Vlies einen optimalen Haftverbund. Der Anhydrit weist in der Regel einen Korngrößenmittelwert von d₅₀ zwischen 8 und 12 µm auf.

Bei der Fertigung der Gipsbauplatte tritt an der Formstation beim Auflegen der beschichteten Glasvlieslage minimaler Calciumsulfat-Abrieb auf, der sich bei langen Produktionszeiten sammelt. Wenn das Calciumsulfat der Beschichtungsrnasse Anhydrit ist, dann führt dieser Calciumsulfat-Abrieb nicht zu Anbackungen an den Fertigungsanlagen. Besonders zweckmäßig und vorteilhaft ist es in diesem Zusammenhang, wenn die Beschichtungsmasse beim Anmachen, unabhängig vom zugegebenen Wasser, folgende Zusammensetzung aufweist: Mindestens 94 Gew.% Calciumsulfat-Anhydrit, 0,01-0,8 Gew.% Celluloseether, 0,01-1,0 Gew.% Verflüssiger und maximal 02,% Netzmittel.

Besonders zweckmäßig und vorteilhaft ist es auch, wenn die Beschichtungsmasse einen Plastifizierer enthält. Der Plastifizierer ist nur in geringen Mengen, z.B. maximal 5 Gew.% vorhanden und z.B. ein Polyacrylat oder ein Styrol/Butadien. Der Plastifizierer macht die Beschichtungsmasse plastisch und flexibel, was deren Fähigkeit, die Fasern dauerhaft und fest zu umhüllen, verbessert.

Das organische Bindemittel, das im vorliegenden Fall in der Beschichtungsmasse vorgesehen ist, ist z.B. Polyacrylat oder Styrolacrylat. Organische Bindemittel verschlechtern in der Regel das Brandverhalten und erhöhen die Toxizität der entstehenden Rauchgase im Brandfall. Bei der erfindungsgemäß hergestellten Gipsbauplatte kann aber der Bindemittelanteil relativ gering gehalten werden. Besonders zweckmäßig und vorteilhaft ist es also, wenn das organische Bindemittel weniger als 6 Gew.% der trockenen Beschichtungsmasse ausmacht. Das nicht oder fast nicht abgebundene, jedoch noch reaktive Calciumsulfat der Beschichtungsmasse ermöglicht also eine Verringerung des Anteils an organischem Bindemittel.

In einer weiteren Ausführungsform wird der Beschichtungsmasse bis zu 40 Gew.% Aluminiumhydroxid oder Borsäure zugegeben. Auf diese Weise wird sichergestellt, daß die Gipsbauplatte die Kriterien an Baustoffklasse A1 nach DIN 4102 erfüllt.

Besonders zweckmäßig und vorteilhaft ist es auch, wenn bei der erfindungsgemäß hergestellten Gipsbauplatte die Verhältnisse der mit der Calciumsulfat-Beschichtung versehenen Glasvlieslage derart eingestellt sind, daß die Beschichtungsmasse oberflächlich einen Abrieb von maximal 0,2 g hat. Dieser geringe Abrieb liegt vor, weil organisches Bindemittel, Vlies und Calciumsulfat einen optimalen Haftverbund bilden.

Die Ermittlung der Abriebfestigkeit erfolgt dabei in Anlehnung an DIN 53109, "Prüfung von Papier und Pappe: Bestimmung des Abriebs nach dem Reibradverfahren" und ISO 4586-2 "Abration resistance of decorative laminated sheets". Als Abriebgerät dient der Teldyne Taber Standard Abrasion Tester. Auf die Reibräder wird das standardisierte Schmirgelpapier S-33 aufgebracht. Jedes Reibrad wird mit einem Zusatzgewicht von 500 g belastet. Bei der Prüfung läßt man die Reibräder mit dem Schmirgelpapier S-33 10 Umdrehungen lang auf die Plattenoberfläche einwirken. Danach wird der Abrieb durch Bestimmung der Gewichtsdifferenz ermittelt.

Ein weiterer Vorteil der erfindungsgemäß hergestellten Gipsbauplatte liegt auch darin, daß die Abhebefestigkeit nach weiterer Oberflächenbehandlung (Grundierung, Anstrich, Tapete oder Putz) erhöht ist. Erfindungsgemäße Platten einer Anfertigung haben nach der Herstellung eine mittlere Abhebefestigkeit von 0,34 N/mm², wobei der Mindestwert aus jeweils sechs Messungen quer über die Plattenbreite 0,23 N/mm² beträgt. Ein Teil der Platten wird mit einer wäßrigen Dispersionsgrundierung gestrichen, der andere Teil mit einem Dünnputz auf Gipsbasis überzogen. Die mittlere Abhebefestigkeit erreicht 0,42 N/mm² nach der Grundierung und 0,43 N/mm² nach dem Dünnputz-Auftrag: die Mindestwerte erhöhen sich auf 0,24 bzw. 0,28 N/mm².

Die Beschichtungsmasse auf der Basis von Calciumsulfat umfaßt beim Anmachen als anorganisches Bindemittel entweder nur Halbhydrat oder nur Anhydrit. Die Kernmasse ist so zusammengesetzt, wie es für Gipsbauplatten der hier zur Rede stehenden Art üblich ist und wie sie bei herkömmlichen Gipskartonplatten verwendet wird. Die erfindungsgemäß hergestellte Gipsbauplatte wird auf üblichen Herstellungsanlagen für Gipskartonplatten hergestellt. Die Gipsbauplatte befindet sich nach ihrer Herstellung im unverarbeiteten Zustand, wenn sie gelagert und/oder transportiert und/oder mechanisch befestigt wird. Ein verarbeiteter Zustand liegt vor, wenn die Gipsbauplatte in ein Bauwerk eingebaut ist. Wenn die Beschichtungsmasse bei der eingebauten Gipsbauplatte mit Tapete, Fliesen oder Folien belegt wird, so nimmt sie Wasser auf und das Calciumsulfat kann teilweise rehydratisieren.

In der Zeichnung ist eine bevorzugte Ausführungsform der Erfindung dargestellt und zeigt
- Fig.1: eine Draufsicht mit Aufbrüchen auf ein Teil einer Gipsbauplatte mit beschichteter Glasvlieslage,
- Fig.2: eine Seitenansicht der Gipsbauplatte gemäß Fig.1,
- Fig. 3: eine Seitenansicht einer Anlage zur Herstellung einer Gipsbauplatte,
- Fig. 4: eine Draufsicht auf die Anlage gemäß Fig. 3,
- Fig. 5: eine Seitenansicht einer weiteren Anlage zur Herstellung einer Gipsbauplatte,
- Fig. 6: eine Draufsicht auf die Anlage gemäß Fig. 5,
- Fig. 7: einen Schnitt der Anlage gemäß Fig. 5 und 6 und
- Fig. 8: eine Seitenansicht eines Gerätes zur Untersuchung von Gipsbrei,
- Fig.9: eine Fotografie eines Schnittes der Gipsbauplatte gemäß Fig. 1 und
- Fig.10: eine Fotografie eines Schnittes einer weiteren Gipsbauplatte.

Die Gipsbauplatte gemäß Fig.1 und 2 weist einen Plattenkern 1 auf, an dessen einer Flächenseite sich eine Glasvlieslage 2 anschließt, die nach außen hin mit einer Calciumsulfat-Beschichtung 3 versehen ist. Die Glasvlieslage 2 ist in zwei schichtartige Bereiche 4,5 unterteilt, wobei der eine Bereich 4 mit einer Beschichtungsmasse gefüllt ist, die auch die Beschichtung 3 bildet, und der andere Bereich 5 mit einer Kernmasse gefüllt ist, die auch den Plattenkern 1 bildet. Die Kernmasse und die Beschichtungsmasse berühren einander in der Glasvlieslage 2 entlang einer Trennfläche 6.

Die innige Berührung zwischen der Kernmasse und der Beschichtungsmasse läßt sich anhand rasterelektronenmikroskopischer Aufnahmen zeigen. Fig. 9 zeigt den perfekten Kontakt beider Schichten, die in die Glasvliesschicht eingedrungen sind. Bei der Fig.10 zugrunde liegenden Platte ist dem Stuckgips vor dem Mischen Eisenoxid zugesetzt. Mit Hilfe der Elektronenstrahlmikrosonde wird festgestellt, wie weit die Kernmasse in das Glasvlies eingedrungen ist. Wie man aus den Spektren erkennen kann, ist die Kernmasse bis zu dem mit "2" bezeichneten Punkt eingedrungen. Die Stelle "1" zeigt keinen Eisen-Peak. Da derartige Analysen in der Praxis zu aufwendig sind, wird das Ausmaß der Berührung durch die Abhebefestigkeit beschrieben.

Die Calciumsulfat-Beschichtung 3 ist dünn wie ein Film und maximal 200 µm dick. Man kann die Struktur des Vlieses durch die Beschichtung 3 hindurch erkennen, da sich diese wie ein dünner Aufstrich auf dem Vlies darstellt.

Bei der Anlage gemäß Zeichnung wird von einer Rolle 10 eine Bahn eines beschichteten Glasvlieses 11 gezogen, die über eine Formplatte 12 bewegt wird. Von einem Mischer 13 wird auf das beschichtete Glasvlies 11 Gipskernmasse gegeben, die einen abbindefähigen Plattenkern 14 bildet und auch in das beschichtete Glasvlies 11 eindringt. Über die Breite der Formplatte 12 erstrecken sich drei Querrüttler 15,16,17, die von unten an dem beschichteten Glasvlies 11 angreifen.

Es sind weiterhin zwei Randrüttler 18 vorgesehen, die an den beiden Randstreifen 19 des beschichteten Glasvlieses 11 von unten angreifen.

Fig.5 und 6 verdeutlichen, wie vom Mischer 13 über mehrere Ausläufe 20 der Gipsbrei auf das beschichtete untere Glasvlies 11 gebracht wird. Es sind hintereinander die Querrüttler 16,17,18 vorgesehen, denen eine Absaugrichtung 21 zugeordnet ist, die sich quer über das beschichtete Glasvlies 11 erstreckt. Es ist das Paar von Randrüttlern 18 vorgesehen, denen jeweils ein Antrieb 22 zugeordnet ist. Den Rüttlern folgt ein Formtisch 23, vor dem ein oberes, beschichtetes Glasvlies 24 zugeführt wird und auf die Gipskernmasse aufgelegt wird. Dem Formtisch 23 nachfolgend sind zwei Glättschienen 25 vorgesehen.

Gemäß Fig.7 ist auf das beschichtete Glasvlies 24 Gipskernmasse aufgelegt und zwar auch im Bereich von Randstreifen 26. Die Randstreifen 26 gehen über einen Knickwinkel 27 von 90° in Umschlagbereiche 28 über. Dies ist mittels rechtwinkeliger Führungsschiene 29 erreicht, die die Umschlagbereiche hochklappen, während das beschichtete Glasvlies 11 weiterwandert.

Das Gerät gemäß Fig.8 besitzt eine Bodenplatte 30, auf der eine Glasplatte 31 liegt und randwärts ein Ständer 32 steht. Der Ständer 32 trägt über einen Arm einen kegelstumpfförmigen Behälter 33, der nach unten von einer Schließglasplatte 34 abgesperrt ist, die über einen Schwenkarm am Ständer 32 gelagert ist. Der zu untersuchende Gipsbrei wird am Austritt aus den Mischerausläufen 20 bzw. beim Auflaufen auf die Bahn entnommen, in den Behälter 33 eingefüllt und oben mit einem Messer oder einer Spachtel abgezogen. Die eingefettete Schließglasplatte 34 wird 15 sec nach der Entnahme des Gipsbreis an den Mischerausläufen schnell ausgeschwenkt, so daß der Gipsbrei aus dem Behälter 33 auf die Glasplatte 31 nach unten fällt.

## Patentansprüche

1. Verfahren zur Herstellung einer mit beschichtetem Glasvlies kaschierten Gipsbauplatte,
bei dem eine Bahn von beschichtetem Glasvlies (11) vorgesehen wird, das von einem Glasvlies und einer trockenen Beschichtungsmasse gebildet ist, die eine Beschichtung bildet und in das Glasvlies eingedrungen ist und
bei dem die sich waagerecht weiterbewegende Bahn von beschichtetem Glasvlies auf der unbeschichteten Seite mit einem Strang von abbindefähiger Gipskernmasse versehen wird, die in das Glasvlies eindringt und auf dem Glasvlies einen abbindefähigen Plattenkern (14) bildet,
wobei die in das Glasvlies eindringende abbindefähige Gipskernmasse beim Auflaufen auf die Bahn eine eingestellte Breikonsistenz aufweist und das beschichtete Glasvlies (11) zwei in der Bahnebene liegende Randstreifen (26) bildet und
wobei an der fertigen Gipsbauplatte die Beschichtung samt Glasvlies an dem Plattenkern an jeder Stelle über die Plattenebene hin mit einer rechtwinkelig zur Plattenebene gemessenen Abhebefestigkeit gehalten ist,
**dadurch gekennzeichnet,**
**daß** die Breikonsistenz der abbindefähigen Gipskernmasse auf einen Ausbreitungsdurchmesser von mindestens 240 mm und höchstens 320 mm eingestellt ist,
wobei der Ausbreitungsdurchmesser derjenige eines Gipskernmassehaufens ist, der sich aus einem, einen größeren Durchmesser von 101 mm, eine Höhe von 80 mm und einen kleineren Durchmesser von 80 mm aufweisenden Kegelstumpf von abbindefähiger Gipskernmasse aus Naturgips nach einem Fall über 200 mm oder aus REA-Gips nach einem Fall über 125 mm ergibt, wobei der Fall 15 sec nach dem Auflaufen auf die Bahn erfolgt, und
**daß** an dem mit dem Strang von abbindefähiger Gipskernmasse versehenen beschichteten Glasvlies (11) an mindestens zwei in Weiterbewegungsrichtung Abstand voneinander aufweisenden Rüttelstellen (16,17) quer über die Bahnebene des Glasvlieses bis zu einer Berührung von Kernmasse und Beschichtungsmasse gerüttelt wird,
das Ganze derart, daß die Abhebefestigkeit der fertigen Gipsbauplatte mindestens 0,15 N/mm² beträgt.

2. Verfahren nach Anspruch 1, **dadurch gekennzeichnet, daß** der Strang von abbindefähiger Gipskernmasse aufgebracht wird, indem von einem Hauptmischer über einen mittigen Auslauf Brei auf die Bahn gebracht wird und von einem Kantenmischer über je einen seitlichen Auslauf im Bereich der beiden Randstreifen Brei auf die Bahn gebracht wird.

3. Verfahren nach Anspruch 1 oder 2, **dadurch gekennzeichnet, daß** an einer nachfolgenden Rüttelstelle (18) zusätzlich an den beiden in der Bahnebene liegenden Randstreifen (26) des beschichteten Glasvlieses (11) gerüttelt wird.

4. Verfahren nach Anspruch 1, 2 oder 3, **dadurch gekennzeichnet, daß** der Strang von abbindefähiger Gipskernmasse von oben mit einer oberen Bahn von beschichtetem Glasvlies (24) belegt wird, das von einem Glasvlies und einer trockenen Beschichtungsmasse gebildet ist, die eine Beschichtung bildet und in das Glasvlies eingedrungen ist, und daß an mindestens einer oberen Rüttelstelle quer über die Bahnebene des oberen Glasvlieses gerüttelt wird.

5. Verfahren nach einem der vorhergehenden Ansprüche, **dadurch gekennzeichnet, daß** an der Bahn von beschichtetem Glasvlies (11) an dessen Unterseite quer über die Bahn Luft aus dem von Beschichtungsmasse freien Bereich des Glasvlieses abgesaugt wird.

6. Verfahren nach einem der vorhergehenden Ansprüche, **dadurch gekennzeichnet, daß** die Bahn von beschichtetem Glasvlies (11) über die Randstreifen (26) überstehende Umschlagbereiche (28) bildet, die anschließend an den Randstreifen mittels einer Führungsschiene (29) um einen Knickwinkel (27) hochgeklappt werden, und daß das Hochklappen im Bereich der unteren, sich quer erstreckenden Rüttelstellen um 90° erfolgt.

7. Verfahren nach einem der vorhergehenden Ansprüche, **dadurch gekennzeichnet, daß** die Breikonsistenz derart eingestellt wird und derart gerüttelt wird, daß eine mittlere Abhebefestigkeit von mindestens 0,2 N/mm² gegeben ist.

8. Verfahren nach einem der vorhergehenden Ansprüche, **dadurch gekennzeichnet, daß** hergestellt ist eine Gipsbauplatte mit beschichteter Glasvlieslage,
bei der mindestens eine Seite eines Plattenkerns (1) mit der Glasvlieslage (2) belegt ist, deren dem ist, deren Plattenkern abgewendete Seite mit einer Calciumsulfat-Beschichtung (3) versehen ist,
bei der Kernmasse den Plattenkern bildet und einerseits in die Glasvlieslage eingedrungen ist und Beschichtungsmasse die Calciumsulfat-Beschichtung bildet und andererseits in die Glasvlieslage eingedrungen ist, bei der die Beschichtungsmasse auf der Basis eines Calciumsulfats gebildet ist und organisches Bindemittel enthält und
bei der die Kernmasse aus Calciumsulfat-Dihydrat gebildet ist,
wobei die Calciumsulfat-Beschichtung (3) samt Glasvlieslage (2) an dem Plattenkern (1) an jeder Stelle über die Plattenebene hin mit einer rechtwinkelig zur Plattenebene gemessenen Abhebefestigkeit haftet, und
bei der in dem kurz nach der Fertigung vorliegenden Zustand vorgesehen ist,
**daß** das Calciumsulfat der Beschichtungsmasse nicht oder fast nicht abgebunden ist und
**daß** die Kernmasse nahezu flächig durchgehend mit der Beschichtungsmasse in Berührung gebracht ist derart, daß die Abhebefestigkeit mindestens 0,15 N/mm² beträgt.

9. Verfahren nach Anspruch 8, **dadurch gekennzeichnet, daß** der Versteifungsbeginn der Beschichtungsmasse mindestens 1,5 Std beträgt.

10. Verfahren nach Anspruch 8 oder 9, **dadurch gekennzeichnet, daß** der Versteifungsbeginn der Beschichtungsmasse mindestens 2,5 Std beträgt.

11. Verfahren nach Anspruch 8,9 oder 10, **dadurch gekennzeichnet, daß** der Versteifungsbeginn der Beschichtungsmasse maximal 6 Std beträgt.

12. Verfahren nach einem der Ansprüche 8 bis 11, **dadurch gekennzeichnet, daß** der Versteifungsbeginn der Beschichtungsmasse maximal 5 Std beträgt.

13. Verfahren nach einem der Ansprüche 8 bis 12, **dadurch gekennzeichnet, daß** eine mittlere Abhebefestigkeit von mindestens 0,20 N/mm² gegeben ist.

14. Verfahren nach einem der Ansprüche 8 bis 13, **dadurch gekennzeichnet, daß** das Calciumsulfat der Beschichtungsmasse Calciumsulfat-Halbhydrat ist, das Zusätze enthält, die eine langsame Abbindegeschwindigkeit des Calciumsulfat-Halbhydrats bewirken.

15. Verfahren nach Anspruch 14, **dadurch gekennzeichnet, daß** die Beschichtungsmasse beim Anmachen, unabhängig vom zugegebenen Wasser, folgende Zusammensetzung aufweist: 60-95 Gew.% Stuckgips, 0,01-1 Gew.% Celluloseether, 0,03-0,5 Gew.% Verzögerer, 0,05-1,0 Gew.% Verflüssiger.

16. Verfahren nach Anspruch 14 oder 15, **dadurch gekennzeichnet, daß** die Beschichtungsmasse bis zu 25 Gew.% Kalksteinmehl und/oder bis zu 5 Gew.% PVAC-Dispersion enthält.

17. Verfahren nach einem der Ansprüche 8 bis 13, **dadurch gekennzeichnet, daß** das Calciumsulfat ein Calciumsulfat-Anhydrit ist, der feinkörnig mit einer Korngröße < 200 µm ist und teilweise abbindefähig ist.

18. Verfahren nach Anspruch 17, **dadurch gekennzeichnet, daß** die Korngröße des Calciumsulfat-Anhydrits < 63 µm ist.

19. Verfahren nach Anspruch 17 oder 18, **dadurch gekennzeichnet, daß** die Beschichtungsmasse aus Calciumsulfat-Anhydrit einen Korngrößenmittelwert von d₅₀ zwischen 8 und 12 µm aufweist.

20. Verfahren nach einem der Ansprüche 17 bis 19, **dadurch gekennzeichnet, daß** die Beschichtungsmasse beim Anmachen, unabhängig vom zugegebenen Wasser, folgende Zusammensetzung aufweist: Mindestens 94 Gew.% Calciumsulfat-Anhydrit, 0,01-0,8 Gew.% Celluloseether, 0,01-1,0 Gew.% Verflüssiger und maximal 0,2% Gew.% Netzmittel.

21. Verfahren nach Anspruch 8, **dadurch gekennzeichnet, daß** das Calciumsulfat der Beschichtungsmasse bis auf einen Rehydrationsgrad von maximal 2% nicht abgebunden ist.

22. Verfahren nach einem der Ansprüche 8 bis 21, **dadurch gekennzeichnet, daß** die Beschichtungsmasse einen Plastifizierer enthält.

23. Verfahren nach einem der Ansprüche 8 bis 22, **dadurch gekennzeichnet, daß** der Abrieb der Beschichtungsmasse, gemessen mit dem Teledyne Taber Standard Abrasion Tester in Anlehnung an ISO 4586-2 und DIN 53109, maximal 0,2 g beträgt.

24. Verfahren nach einem der Ansprüche 8 bis 23, **dadurch gekennzeichnet, daß** das organische Bindemittel weniger als 6 Gew.% der trockenen Beschichtungsmasse ausmacht.

25. Verfahren nach einem der vorhergehenden Ansprüche, **dadurch gekennzeichnet, daß** die Beschichtungsmasse bis zu 40 Gew. % Aluminiumhydroxid oder Borsäure enthält.

## Claims

1. A method of manufacturing a plasterboard lined with coated glass fibre, in which a sheet of coated glass fibre (11) is provided which is formed by a glass-fibre layer and a dry coating mass forming a coating and penetrating the glass fibre, and in which the horizontally advancing sheet of coated glass fibre is provided on the uncoated side with a strand of hardenable gypsum core mass which penetrates the glass fibre and forms a hardenable board core (14) thereon, wherein the hardenable gypsum core mass penetrating the glass fibre has a preset pasty consistency when it flows onto the sheet, and the coated glass fibre (11) forms two peripheral strips (26) lying in the sheet plane, and wherein, in the finished plasterboard, the coating with the glass fibre is held on the board core over the whole board plane with a peeling strength measured at right angles to the board plane, **characterised in that** the pasty consistency of the hardenable gypsum core mass is set to a spreading diameter of at least 240 mm and at most 320 mm, wherein the spreading diameter is that of a gypsum core mass accumulation resulting from a truncated cone of hardenable gypsum core mass of natural gypsum after dropping 200 mm or of gypsum from flue gas desulphurisation after dropping 125 mm, the truncated cone having a larger diameter of 101 mm, a height of 80 mm and a smaller diameter of 80 mm and the drop taking place 15 sec after flowing towards the sheet, and **in that**, at at least two vibration points (16, 17) spaced apart in the feed direction, the coated glass fibre (11) provided with the strand of hardenable gypsum core mass is vibrated transversely over the sheet plane of the glass fibre until the core mass and the coating mass contact one another so that the peeling strength of the finished plasterboard is at least 0.15 N/mm².

2. A method according to claim 1, **characterised in that** the strand of hardenable gypsum core mass is applied by paste being fed onto the sheet from a main mixer via a central outlet and from an edge mixer via a respective lateral outlet in the region of the two peripheral strips.

3. A method according to claim 1 or 2, **characterised in that**, at a subsequent vibration point (18), the two peripheral strips (26) of the coated glass fibre (11) lying in the sheet plane are additionally vibrated.

4. A method according to claim 1, 2 or 3, **characterised in that** the strand of hardenable gypsum core mass is covered from above with an upper sheet of coated glass fibre (24) formed by a glass-fibre layer and a dry coating mass forming a coating and penetrating the glass fibre, and **in that** the upper glass-fibre layer is vibrated transversely over the sheet plane of the upper glass-fibre layer at at least one upper vibration point.

5. A method according to any one of the preceding claims, **characterised in that**, on the underside of the sheet of coated glass fibre (11), air is sucked from the region of the glass-fibre layer free of coating mass transversely over the sheet.

6. A method according to any one of the preceding claims, **characterised in that** the sheet of coated glass fibre (11) forms transition regions (28) projecting beyond the peripheral strips (26) and subsequently bent upwards along the peripheral strips through a bending angle (27) by means of a guide rail (29), and **in that** bending upwards takes place through 90° in the region of the lower, transversely extending vibration points.

7. A method according to any one of the preceding claims,
**characterised in that** the pasty consistency is set and vibrated so that an average peeling strength of at least 0.2 N/mm² is produced.

8. A method according to any one of the preceding claims, **characterised in that** a plasterboard with a coated glass-fibre layer is manufactured, in which at least one side of a board core (1) is covered with the glass-fibre layer (2), of which the side remote from the board core is provided with a calcium sulphate coating (3), in which core mass forms the board core and penetrates the glass-fibre layer on one side, and coating mass forms the calcium sulphate coating and penetrates the glass-fibre layer on the other side, in which the coating mass is formed on the basis of a calcium sulphate and contains organic binder, and in which the core mass is formed from calcium sulphate dihydrate, wherein the calcium sulphate coating (3) with the glass-fibre mat (2) adheres to the board core (1) over the whole board plane with a peeling strength measured at right angles to the board plane, and wherein the plasterboard is provided in the state existing shortly after manufacture, **in that** the calcium sulphate of the coating mass is unset or barely set, and **in that** the core mass is brought into continuous contact with the coating mass in a virtually planar manner in such a way that the peeling strength is at least 0.15 N/mm².

9. A method according to claim 8, **characterised in that** the coating mass takes at least 1.5 hours to begin to harden.

10. A method according to claim 8 or 9, **characterised in that** the coating mass takes at least 2.5 hours to begin to harden.

11. A method according to claim 8, 9 or 10, **characterised in that** the coating mass takes a maximum of 6 hours to begin to harden.

12. A method according to any one of claims 8 to 11, **characterised in that** the coating mass takes a maximum of 5 hours to begin to harden.

13. A method according to any one of claims, **characterised in that** the average peeling strength is at least 0.20 N/mm².

14. A method according to any one of claims 8 to 13, **characterised in that** the calcium sulphate of the coating mass is calcium sulphate hemihydrate which contains additives effecting a slow setting speed of the calcium sulphate hemihydrate.

15. A method according to claim 14, **characterised in that** the coating mass, independently of the added water, has the following composition when mixed: 60% - 95% by weight of plaster of Paris, 0.01% - 1% by weight of cellulose ether, 0.03% - 0.5% by weight of retarder, 0.05% - 1.0% by weight of liquefier.

16. A method according to claim 14 or 15, **characterised in that** the coating mass contains up to 25% by weight of limestone powder and/or up to 5% by weight of PVAC dispersion.

17. A method according to any one of claims 8 to 13, **characterised in that** the calcium sulphate is a fine-grained calcium sulphate anhydrite which has a particle size < 200 µm and is partially hardenable.

18. A method according to claim 17, **characterised in that** the particle size of the calcium sulphate anhydrite is < 63 µm.

19. A method according to claim 17 or 18, **characterised in that** the coating mass of calcium sulphate anhydrite has an average particle size d₅₀ of between 8 µm and 12 µm.

20. A method according to any one of claims 17 to 19, **characterised in that** the coating mass, independently of the added water, has the following composition when mixed: at least 94% by weight of calcium sulphate anhydrite, 0.01% - 0.8% by weight of cellulose ether, 0.01% - 1.0% by weight of liquefier and at most 0.2% by weight of wetting agent.

21. A method according to claim 8, **characterised in that** the calcium sulphate of the coating mass is unset up to a rehydration level of at most 2%.

22. A method according to any one of claims 8 to 21, **characterised in that** the coating mass contains a plasticiser.

23. A method according to any one of claims 8 to 22, **characterised in that** the abrasion of the coating mass, measured by the Teledyne Taber Standard Abrasion Tester according to ISO 4586-2 and DIN 53109, is at most 0.2 g.

24. A method according to any one of claims 8 to 23, **characterised in that** the organic binder makes up less than 6% by weight of the dry coating mass.

25. A method according to any one of the preceding claims, **characterised in that** the coating mass contains up to 40% by weight of aluminium hydroxide or boric acid.

## Revendications

1. Procédé de production d'une plaque de construction en plâtre recouverte d'une nappe de fibres de verre revêtue, dans lequel on prévoit une bande de nappe de fibres de verre revêtue (11) qui est formée par une nappe de fibres de verre et par une masse de revêtement sèche qui forme un revêtement et qui a pénétré dans la nappe de fibres de verre, et dans lequel la bande, continuant à se déplacer horizontalement, de la nappe de fibres de verre revêtue est pourvue, sur le côté non revêtu, d'un cordon de masse formant noyau de plâtre susceptible de durcir qui pénètre dans la nappe de fibres de verre et qui forme un noyau de plaque (14) susceptible de durcir sur la nappe de fibres de verre, dans lequel la masse formant noyau de plâtre pénétrant dans la nappe de fibres de verre et durcissable présente une consistance pâteuse adaptée lors de la déposition sur la bande, et la nappe de fibres de verre revêtue (11) forme deux rubans marginaux (26) situés dans le plan de la bande, et le revêtement sur la plaque de construction en plâtre finie, y compris la couche de nappe en fibres de verre sur le noyau de plaque, est retenu à chaque emplacement sur le plan de plaque avec une résistance anti-soulèvement mesurée à angle droit par rapport au plan de plaque, **caractérisé en ce que** la consistance pâteuse de la masse formant noyau de plâtre durcissable est adaptée à un diamètre de propagation de 240 mm au minimum et de 320 mm au maximum, le diamètre de propagation étant celui d'un tas de masse formant noyau de plâtre qui résulte à partir d'un tronc de cône d'un grand diamètre de 101 mm, d'une hauteur de 80 mm et d'un petit diamètre de 80 mm de la masse formant noyau de plâtre durcissable en plâtre naturel après une chute sur 200 mm ou en plâtre de désulfuration de gaz de fumées après une chute sur 125 mm, la chute ayant lieu 15 secondes après la déposition sur la bande, et **en ce que** sur la nappe de fibres de verre revêtue (11) pourvue du cordon de masse formant noyau de plâtre durcissable, on applique des secousses à au moins deux emplacements d'application (16, 17) écartés l'un de l'autre en direction de poursuite de mouvement, perpendiculairement au plan de bande de la nappe jusqu'à atteindre une venue en contact de la masse formant noyau et de la masse de revêtement, et tout cela de telle sorte que la résistance anti-soulèvement de la plaque de construction en plâtre finie s'élève à au moins 0,15 N/mm².

2. Procédé selon la revendication 1, **caractérisé en ce que** l'on dépose le cordon de masse formant noyau durcissable en déposant de la pâte sur la bande par un mélangeur principal via une sortie centrale et en déposant de la pâte au niveau des deux rubans marginaux par un mélangeur latéral via une sortie latérale respective.

3. Procédé selon l'une ou l'autre des revendications précédentes, **caractérisé en ce que** l'on applique des secousses à un emplacement d'application suivant (18) en supplément sur les deux rubans marginaux (26) de la nappe revêtue (11) situés dans le plan de la nappe.

4. Procédé selon l'une quelconques des revendications 1, 2 et 3, **caractérisé en ce que** l'on recouvre le cordon de masse formant noyau de plâtre durcissable depuis le haut avec une bande supérieure de nappe de fibres de verre revêtue (24) qui est formée par une nappe de fibres de verre et par une masse de revêtement sèche qui forme un revêtement et qui a pénétré dans la nappe de fibres de verre, et **en ce que** l'on applique des secousses à au moins un emplacement d'application supérieur perpendiculairement au-dessus du plan de bande de la nappe de fibres de verre supérieure.

5. Procédé selon l'une quelconque des revendications précédentes, **caractérisé en ce que** sur la bande de la nappe de fibres de verre revêtue (11), sur sa face inférieure, on aspire de l'air perpendiculairement au-dessus de la bande hors de la zone, dépourvue de masse de revêtement, de la nappe de fibres de verre.

6. Procédé selon l'une quelconque des revendications précédentes, **caractérisé en ce que** la bande de la nappe de fibres de verre revêtue (11) forme des zones de rabattement (28) dépassant au-delà des rubans marginaux (26) que l'on rabat ensuite au niveau du ruban marginal vers le haut sur un angle de pliage (27) au moyen d'un rail de guidage (29), et **en ce que** le rabattement vers le haut au niveau des emplacements d'application de secousses inférieurs transversaux s'effectue sur 90°.

7. Procédé selon l'une quelconque des revendications précédentes, **caractérisé en ce que** la consistance pâteuse est adaptée et secouée de telle manière qu'on obtient une résistance anti-soulèvement moyenne d'au moins 0,2 N/mm².

8. Procédé selon l'une quelconque des revendications précédentes, **caractérisé en ce que** l'on réalise une plaque de construction en plâtre comportant une couche de nappe de fibres de verre revêtue, dans laquelle au moins un côté d'un noyau de plaque (1) est recouvert de la couche de nappe de fibres de verre (2) dont le côté détourné du noyau de plaque est pourvu d'un revêtement (3) de sulfate de calcium, dans laquelle la masse de noyau forme le noyau de plaque et a pénétré d'une part dans la couche de nappe de fibres de verre et dans laquelle la masse de revêtement forme le revêtement de sulfate de calcium et a pénétré d'autre part dans la couche de nappe de fibres de verre, et dans laquelle la masse de revêtement est formée à base d'un sulfate de calcium et contient un liant organique, et dans laquelle la masse formant noyau est formée par du dihydrate de sulfate de calcium, le revêtement de sulfate de calcium (3) y compris la couche de nappe de fibres de verre (2) adhère au noyau de plaque (1) à chaque emplacement sur le plan de plaque avec une résistance anti-soulèvement mesurée à angle droit par rapport au plan de plaque, et dans laquelle on prévoit, dans l'état qui se présente peu après la fabrication, que le sulfate de calcium de la masse de revêtement n'a pas pris ou pratiquement pas pris, et que la masse de noyau est amenée en contact pratiquement sur toute la surface en continu avec la masse de revêtement, de telle sorte que la résistance anti-soulèvement s'élève à au moins 0,15 N/mm².

9. Procédé selon la revendication 8, **caractérisé en ce que** le début de la solidification de la masse de revêtement dure au moins 1,5 heures.

10. Procédé selon l'une ou l'autre des revendications 8 et 9, **caractérisé en ce que** le début de la solidification de la masse de revêtement dure au moins 2,5 heures.

11. Procédé selon l'une quelconque des revendications 8, 9 et 10, **caractérisé en ce que** le début de la solidification de la masse de revêtement dure au maximum 6 heures.

12. Procédé selon l'une quelconque des revendications 8 à 11, **caractérisé en ce que** le début de la solidification de la masse de revêtement dure au maximum 5 heures.

13. Procédé selon l'une quelconque des revendications 8 à 12, **caractérisé en ce que** l'on obtient une résistance anti-soulèvement moyenne d'au moins 0,20 N/mm².

14. Procédé selon l'une quelconque des revendications 8 à 13, **caractérisé en ce que** le sulfate de calcium de la masse de revêtement est un semi-hydrate de sulfate de calcium qui contient des additifs qui provoquent un ralentissement de la vitesse de prise du semi-hydrate de sulfate de calcium.

15. Procédé selon la revendication 14, **caractérisé en ce que** lors du gâchage, la masse de revêtement présente la composition suivante, indépendamment de l'eau ajoutée : 60 à 95 % en poids de fleur de plâtre, 0,01 à 1 % en poids d'éther cellulosique, 0,03 à 0,5 % en poids de retardateur, 0,05 à 1,0 % en poids de liquéfacteur.

16. Procédé selon l'une ou l'autre des revendications 14 et 15, **caractérisé en ce que** la masse de revêtement contient jusqu'à 25 % en poids de calcaire en poudre et/ou jusqu'à 5 % en poids d'acétate de polyvinyle en dispersion.

17. Procédé selon l'une quelconque des revendications 8 à 13, **caractérisé en ce que** le sulfate de calcium est un anhydride de sulfate de calcium à grains fins avec une taille de grains < 200 µm et partiellement durcissable.

18. Procédé selon la revendication 17, **caractérisé en ce que** la taille de grain de l'anhydride de sulfate de calcium est < 63 µm.

19. Procédé selon l'une ou l'autre des revendications 17 et 18, **caractérisé en ce que** la masse de revêtement de l'anhydride de sulfate de calcium présente une valeur granulométrique moyenne d₅₀ entre 8 et 12 µm.

20. Procédé selon l'une quelconque des revendications 17 à 19, **caractérisé en ce que** lors du gâchage, la masse de revêtement présente la composition suivante, indépendamment de l'eau ajoutée : au moins 94 % en poids d'anhydride de sulfate de calcium, 0,01 à 0,8 % en poids d'éther cellulosique, 0,01 à 1,0 % en poids de liquéfacteur et au maximum 0,2 % en poids d'agent mouillant.

21. Procédé selon la revendication 8, **caractérisé en ce que** le sulfate de calcium de la masse de revêtement n'a pas pris, exception faite d'un taux de réhydratation de 2 % au maximum.

22. Procédé selon l'une quelconque des revendications 8 à 21, **caractérisé en ce que** la masse de revêtement contient un plastifiant.

23. Procédé selon l'une quelconque des revendications 8 à 22, **caractérisé en ce que** l'abrasion de la masse de revêtement, mesurée au moyen du testeur d'abrasion "Teledyne Taber Standard" suivant les normes ISO 4586-2 et DIN 53109, s'élève à 0,2 g au maximum.

24. Procédé selon l'une quelconque des revendications 8 à 23, **caractérisé en ce que** le liant organique représente moins de 6 % en poids de la masse de revêtement sèche.

25. Procédé selon l'une quelconque des revendications précédentes, **caractérisé en ce que** la masse de revêtement contient jusqu'à 40 % en poids d'hydroxyde d'aluminium ou d'acide borique.
